# EUROPÄISCHE PATENTSCHRIFT

(11) **EP 0 756 059 B1**
(45) Veröffentlichungstag und Bekanntmachung des Hinweises auf die Patenterteilung: **29.09.1999**
(21) Anmeldenummer: 96890115.7
(22) Anmeldetag: 01.07.1996
(51) Int. Cl.: E06B 3/74, E06B 3/10

(54) **Massivholzstange für ein Türfries**
Solid wood section member for door frame
Profilé en bois massif pour cadre de porte

(30) Priorität: 28.07.1995 AT 129795
(43) Veröffentlichungstag der Anmeldung: 29.01.1997
(73) Patentinhaber: Tilly Holzindustrie GesmbH, 9330 Treibach (AT)
(72) Erfinder:
(74) Vertreter: Matschnig, Franz, Dipl.-Ing.

(56) Entgegenhaltungen:
- DE-U- 9 400 005
- FR-A- 2 289 691
- FR-A- 2 469 279
- GB-A- 553 622
- US-A- 3 687 773
- US-A- 4 716 700

## Beschreibung

Die Erfindung bezieht sich auf eine Massivholzstange für ein Türfries, Fensterelement od.dgl.

Türen mit Türfüllungen werden aus Türfriesen aufgebaut, wobei die Flächen zwischen den Türfriesen mit den plattenartigen Türfüllungen gefüllt ist. Die Türfüllungen sind dann z.B. in Nuten gehalten, die in die Türfriese eingefräst werden. Die Türfriese erstrecken sich beispielsweise in Form eines Rahmens um die Tür und weitere quer oder auch schräg verlaufende Friese können die Türfläche unterteilen.

An die Türfriese, die aus Stangenmaterial geschnitten sind, werden hohe Anforderungen an das sogenannte "Stehvermögen" gestellt, wobei in diesem Begriff Verzugsfreiheit, Dimensionsstabilität und geringe Rißbildungsgefahr inkludiert sind.

Es ist daher bekannt geworden, Türfriese entsprechend der gewünschten Länge und Breite aus einer Dreischicht-Massivholzplatte zu schneiden. Eine solche Dreischichtplatte besteht aus einer Lage verleimter Holzstäbe, auf welche beidseitig Decklamellen bzw. eine Decklamellenschicht aufgeleimt sind. Die aus einer solchen Platte geschnittenen Friese sind jedoch besonders bei stark wechselnden klimatischen Bedingungen nicht hinreichend formstabil. Da die verleimten Stäbe in Längsrichtung der Platte verlaufen, ergeben sich naturgemäß oft Probleme, wenn die Friese in Längsrichtung aus einer solchen Platte geschnitten werden, falls die Schnittführung in der Leimfuge oder nahe zu dieser verläuft.

Es ist eine Aufgabe der Erfindung, eine Massivholzstange für ein Türfries zu schaffen, die frei von den genannten Nachteilen ist. Eine solche Stange kann verständlicherweise auch für Fensterelemente, z.B. Kämpfer, Setzhölzer, Fußbretter etc. verwendet werden.

Die Aufgabe wird mit einer Massivholzstange gelöst, die erfindungsgemäß gekennzeichnet ist durch eine Mittellage, die eine innere Schicht aus blockverleimten Stäben sowie zwei äußere Schichten aus Platten bzw. blockverleimten Platten aufweist, wobei die Faserrichtung dieser Platten in Längsrichtung der Stange sowie quer zu der Faserrichtung der blockverleimten Stäbe verläuft, zwei an den Schmalseiten der Mittellage an die Stirnholzseite der blockverleimten Stäbe anschließend Einleimer, deren eine Seitenlänge ihres Querschnitts genau der Dicke der Mittellage entspricht, sowie zwei beidseitig sowohl die Mittellage als auch die Einleimer überdeckende und angeleimte Decklamellen.

Die Massivholzstange nach der Erfindung zeichnet sich durch ein hervorragendes Stehvermögen aus, sodaß sie besonders für Türfriese und Fensterelemente geeignet ist.

Zweckmäßig ist es, wenn die Faserrichtung der Decklamellen der Faserrichtung der Platten der Mittellage entspricht. Dabei können die Decklamellen mit Vorteil einstückig über die gesamte Länge der Stange verlaufen.

Weiters ist es von Vorteil, wenn die Faserrichtung der Einleimer in Längsrichtung der Stange verläuft. Auch die Einleimer können zweckmäßigerweise über die gesamte Länge der Stange verlaufen.

Praxisbewährte Ausführungen zeichnen sich dadurch aus, daß die Decklamellen je 4,5 bis 6,5 mm dick und 130 bis 180 mm breit sind und/oder die blockverleimten Stäbe der Mittellage einen Querschnitt von 25 bis 40 mm x 15 bis 25 mm aufweisen und/oder die Platten der äußeren Schichten der Mittellage eine Stärke von 4,5 bis 6,5 mm besitzen.

Die gewünschten Eigenschaften einer Massivholzstange nach der Erfindung ergeben sich insbesondere, falls sie unter Verwendung eines Leims der Verleimungsklasse AW 100 heißverpreßt ist.

Die Erfindung samt weiterer Vorteile ist im folgenden an Hand einer beispielsweisen Ausführungsform näher erläutert, die in der Zeichnung veranschaulicht ist. In dieser zeigen Fig. 1 in schematischer Vorderansicht eine Tür mit aus Massivholzstangen nach der Erfindung geschnittenen Türfriesen, Fig. 2 einen Schnitt nach der Linie II-II der Fig. 1 in vergrößerter Darstellung und Fig. 3 einen Schnitt nach der Lini III-III der Fig. 1, gleichfalls in vergrößerter Darstellung.

Fig. 1 zeigt eine Tür 1, die einen umlaufenden Rahmen 2 und einen Quersteg 3 besitzt. Der Rahmen 2 und der Steg 3 sind aus einer Massivholzstange 4 gemäß der Erfindung hergestellt. Zwei Türfüllungen 5, 6 sind von dem Rahmen 2 bzw. dem Quersteg 3 gehalten.

Gemäß Fig. 2 und 3 besitzt eine Massivholzstange 4, die z.B. in einer Länge von 5 m hergestellt wird, und die hier in zu Türfriesen geschnittenen Längen gezeigt ist, eine Mittellage 6, die eine innere Schicht 7 aus blockverleimten Stäben 7' besitzt. Auf diese Mittellage 6 sind zwei äußere Schichten 8 angeleimt, die aus gegebenenfalls blockverleimten Platten 8' bestehen. An die Stirnholzseiten der Stäbe 7' anschließend sind an den Schmalseiten der Mittellage 6 Einleimer 9 angeordnet, deren eine Seitenlänge ihres Querschnittes genau der Dicke der Mittellage 6 entspricht, wie aus Fig. 2 hervorgeht.

Sowohl die Mittellage 6 als auch die Einleimer 9 sind beidseits von aufgeleimten Decklamellen 10 bedeckt. Diese Decklamellen 10 sind 4,5 bis 6,5 mm dick, beispielsweise 130 bis 180 mm breit und erstrecken sich einstückig über die gesamte Länge der Stange 4.

Die Faserrichtung der Decklamellen 10 erstreckt sich ebenso wie die Faserrichtung der Platten 8' in Längsrichtung der Stange 4, wogegen die Faserrichtung der blockverleimten Stäbe 7' quer dazu verläuft. Die Faserrichtung der sich einstückig über die gesamte Länge der Stange 4 erstreckenden Einleimer 9 verläuft in Längsrichtung der Stange 4.

Die blockverleimten Stäbe 7' der Mittellage 6 weisen einen Querschnitt von 15 bis 25 x 25 bis 40 mm auf, und die Platten 8' der Mittellage 6 besitzen einen Querschnitt von 4,5 bis 6,5 mm x 85 bis 110 mm.

Sämtliche Verleimungen wurden unter Verwendung eines Leims der Klasse AW 100 nach DIN 68705, Bl.3 unter Heißverpressen durchgeführt.

Aus Stangen nach der Erfindung hergestellte Türfriese oder Fensterelemente weisen eine hohe Verzugsfreiheit und Dimensionsstabilität sowie eine vernachlässigbare Rißbildungsgefahr auf. Da die Stangen vollständig aus Massivholz bestehen, ist ihre Verwendung gesundheitsmäßig unbedenklich und im Bedarfsfall ist eine umweltfreundliche Entsorgung möglich

## Patentansprüche

1. Massivholzstange (4) für ein Türfries, Fensterelement od.dgl.,
gekennzeichnet durch
eine Mittellage (6), die eine innere Schicht (7) aus blockverleimten Stäben (7') sowie zwei äußere Schichten (8) aus Platten (8') bzw. blockverleimten Platten aufweist, wobei die Faserrichtung dieser Platten in Längsrichtung der Stange (4) sowie quer zu der Faserrichtung der blockverleimten Stäbe verläuft,
zwei an den Schmalseiten der Mittellage (6) an die Stirnholzseite der blockverleimten Stäbe (7') anschließende Einleimer (9), deren eine Seitenlänge ihres Querschnitts genau der Dicke der Mittellage entspricht, sowie
zwei beidseitig sowohl die Mittellage (6) als auch die Einleimer (9) überdeckende und angeleimte Decklamellen (10).

2. Stange (4) nach Anspruch 1, dadurch gekennzeichnet, daß die Faserrichtung der Decklamellen (10) der Faserrichtung der Platten (8') der Mittellage (6) entspricht.

3. Stange (4) nach Anspruch 1 oder 2, dadurch gekennzeichnet, daß die Decklamellen (10) einstückig über die gesamte Länge der Stange (4) verlaufen.

4. Stange (4) nach einem der Ansprüche 1 bis 3, dadurch gekennzeichnet, daß die Faserrichtung der Einleimer (9) in Längsrichtung der Stange (4) verläuft.

5. Stange (4) nach einem der Ansprüche 1 bis 4, dadurch gekennzeichnet, daß die Einleimer (9) einstückig über die gesamte Länge der Stange (4) verlaufen.

6. Stange (4) nach einem der Ansprüche 1 bis 5, dadurch gekennzeichnet, daß die Decklamellen (10) je 4,5 bis 6,5 mm dick und 130 bis 180 mm breit sind.

7. Stange (4) nach einem der Ansprüche 1 bis 6, dadurch gekennzeichnet, daß die blockverleimten Stäbe (7') der Mittellage (6) einen Querschnitt von 25 bis 40 mm x 15 bis 25 mm aufweisen.

8. Stange (4) nach einem der Ansprüche 1 bis 7, dadurch gekennzeichnet, daß die Platten (8') der äußeren Schichten (8) der Mittellage (6) eine Stärke von 4,5 bis 6,5 mm besitzen.

9. Stange (4) nach einem der Ansprüche 1 bis 8, dadurch gekennzeichnet, daß sie unter Verwendung eines Leims der Verleimungsklasse AW 100 heißverpreßt ist.

## Claims

1. Solid wooden bar (4) for a door frame, window element or the like,
characterised by
a middle section (6), which has an inner layer (7) of rods (7') glued into a block and two outer layers (8) of slabs (8') or slabs glued into a block, wherein the fibre orientation of these slabs extends in the longitudinal direction of the bar (4) and transverse to the fibre orientation of the rods glued into a block,
two insert edge bands (9) at the narrow sides of the middle section (6) and adjoining the crosscut side ofthe rods (7') glued into a block, one side length of the cross-section of which insert edge bands exactly corresponds to the thickness of the middle section, and
two covering laminae (10) adhered to and covering both the middle section (6) and the insert edge bands (9) on both sides.

2. Bar (4) according to claim 1, characterised in that the fibre orientation of the covering laminae (10) corresponds to the fibre orientation of the slabs (8') ofthe middle section (6).

3. Bar (4) according to claim 1 or 2, characterised in that the covering laminae (10) extend as one piece over the entire length of the bar (4).

4. Bar (4) according to one of claims 1 to 3, characterised in that the fibre orientation ofthe insert edge bands (9) extends in the longitudinal direction of the bar (4).

5. Bar (4) according to one of claims 1 to 4, characterised in that the insert edge bands (9) extend as one piece over the entire length of the bar (4).

6. Bar (4) according to one of claims 1 to 5, characterised in that the covering laminae (10) are each 4.5 to 6.5mm thick and 130 to 180mm wide.

7. Bar (4) according to one of claims 1 to 6, characterised in that the rods (7'), glued into a block, of the middle section (6) have a cross-section of 25 to 40mm x 15 to 25mm.

8. Bar (4) according to one of claims 1 to 7, characterised in that the slabs (8') of the outer layers (8) of the middle section (6) have a thickness of 4.5 to 6.5mm.

9. Bar (4) according to one of claims 1 to 8, characterised in that it is hot-pressed using an adhesive ofthe adhesive class AW 100.

## Revendications

1. Poutre en bois massif (4) pour une membrure de porte, un élément de fenêtre ou analogue, caractérisée par
une couche médiane (6), qui comporte une couche intérieure (7) formée de lattes (7') collées en bloc ainsi que deux couches extérieures (8) formées de plaques (8') ou de plaques collées en bloc, le sens des fibres de ces plaques s'étendant dans la direction longitudinale de la poutre (4) ainsi que transversalement par rapport au sens des fibres des lattes collées en bloc,
deux alaises (9) qui se raccordent, au niveau des petits côtés de la couche médiane (6), au côté avant du bois des bords collés en bloc (7') et dont une longueur d'un côté de la section transversale correspond exactement à l'épaisseur de la couche médiane, et
deux lamelles de revêtement (10), qui recouvrent des deux côtés aussi bien la couche médiane (6) que les alaises (9) et y sont collées.

2. Poutre (4) selon la revendication 1, caractérisée en ce que le sens des fibres des lamelles de revêtement (10) correspond au sens des fibres des plaques (8') de la couche médiane (6).

3. Poutre (4) selon la revendication 1 ou 2, caractérisée en ce que les lamelles de revêtement (10) s'étendent d'un seul tenant sur toute la longueur de la poutre (4).

4. Poutre (4) selon l'une des revendications 1 à 3, caractérisée en ce que le sens des fibres des alaises (9) s'étend dans la direction longitudinale de la poutre (4).

5. Poutre (4) selon l'une des revendications 1 à 4, caractérisée en ce que les alaises (9) s'étendent d'un seul tenant sur toute la longueur de la poutre (4).

6. Poutre (4) selon l'une des revendications 1 à 5, caractérisée en ce que les lamelles de revêtement (10) possèdent chacune une épaisseur de 4,5 à 6,5 cm et une largeur de 130 à 180 mm.

7. Poutre (4) selon l'une des revendications 1 à 6, caractérisée en ce que les lattes collées en bloc (7') de la couche médiane (6) possèdent une section transversale de 25 à 40 mm x 15 à 25 mm.

8. Poutre (4) selon l'une des revendications 1 à 7, caractérisée en ce que les plaques (8') des couches extérieures (8) de la couche médiane (6) possèdent une épaisseur de 4,5 à 6,5 mm.

9. Poutre (4) selon l'une des revendications 1 à 8, caractérisée en ce qu'elle est pressée à chaud moyennant l'utilisation d'une colle de la classe de collage AW 100.
